# EUROPÄISCHE PATENTSCHRIFT

(11) **EP 0 603 774 B1**
(45) Veröffentlichungstag und Bekanntmachung des Hinweises auf die Patenterteilung: **21.10.1998**
(21) Anmeldenummer: 93120472.1
(22) Anmeldetag: 18.12.1993
(51) Int. Cl.: D04H 1/54, D04H 1/42, D04H 18/00, D06N 7/00

(54) **Auf Basis eines Vlieses hergestellte Mattenware**
Carpet-interlayer consisting of a nonwoven
Couche intermediaire de tapis à base d'un non-tissé

(30) Priorität: 24.12.1992 DE 4244173
(43) Veröffentlichungstag der Anmeldung: 29.06.1994
(73) Patentinhaber: Vorwerk & Co. Interholding GmbH, 42275 Wuppertal (DE)
(72) Erfinder: Beyer, Friedrich, D-31787 Hameln (DE); Hölzel, Klaus, D-31787 Hameln (DE); Werner, Achim, D-31787 Hameln (DE)
(74) Vertreter: Müller, Enno, Dipl.-Ing.

(56) Entgegenhaltungen:
- EP-A- 0 005 050
- EP-A- 0 264 588
- BE-A- 9 100 631
- DE-A- 2 722 774
- DATABASE WPI Section Ch, Week 9346, Derwent Publications Ltd., London, GB; Class A95, AN 93-365830 & JP-A-5 272 042 (IKEDA BUSSAN CO) 19. Oktober 1993

## Beschreibung

Die Erfindung betrifft eine auf Basis eines Vlieses hergestellte Mattenware.

Derartige Mattenwaren sind bekannt. BE-A-9 100 631 beschreibt die Herstellung eine Filzes aus individualisierten Einzelfasern.

Aufgabe der vorliegenden Erfindung ist es, eine neuartige, auf Basis eines Vlieses hergestellte Mattenware zur Verfügung zu stellen.

Gelöst ist diese Aufgabe durch die in Anspruch 1 angegebene Erfindung.

Die Unteransprüche stellen vorteilhafte Weiterbildungen dar.

Zufolge dieser Ausgestaltung ist eine neuartige, auf Basis eines Vlieses hergestellte Mattenware gegeben, welche eine hohe Flexibilität, bedingt durch die Wirrlage von niedrig- und hochschmelzenden Bestandteilen, aufweist. Die Mattenware besteht überwiegend aus faserigen Kunststoff-Bestandteilen, die zum Teil thermoplastisch und niedrigschmelzend und zum Teil höherschmelzend sind. Durch Anschmelzen der niedrigschmelzenden thermoplastischen Faseranteile ist ein Zusammenhalt der faserigen Bestandteile gegeben. Als hochschmelzende Faseranteile werden bevorzugt Polyamid-Fasern verwendet, welche einen Schmelzpunkt von ca. 220°C aufweisen. Letzterer liegt deutlich über dem der thermoplastischen und niedrigschmelzenden Faseranteile. Hier werden Polyolefine wie beispielsweise Polypropylen, Polyethylen oder dergleichen bevorzugt. Mittels Wärmeeinwirkung auf die lose in Form einer Matte ausgestreuten bzw. ausgelegten Fasern wird ein Anschmelzen der niedrigschmelzenden thermoplastischen Faseranteile wie beispielsweise Polypethylen oder Polypropylen erzielt, was zu einer Verhaftung zwischen den niedrigschmelzenden und den höherschmelzenden Bestandteilen führt. Die Temperatur während der Wärmeeinwirkung entspricht hierbei in etwa dem Schmelzpunkt der niedrigschmelzenden Faseranteile, d.h. ca. 120-l70°C. Hierbei kann die Steifigkeit und Eigentragfähigkeit der Mattenware beeinflußt werden. Beispielsweise erhöht sich diese mit zunehmendem Anteil an niedrigschmelzenden thermoplastischen Faseranteilen innerhalb der Mattenware oder auch bei längerer Wärmebeaufschlagung, wobei auch die tieferliegenden niedrigschmelzenden Faseranteile angeschmolzen werden. Die Mattenware kann des weiteren Anteile an Polyesterfasermaterial sowie Anteile von Styrol-Butadien, Styrol-Acrylat oder auch Ethylenvinylacetat aufweisen. Als besonders vorteilhaft erweist es sich, daß die aufgeschmolzenen Bereiche inselartig oder inselartig vernetzt angeordnet sind. Hierdurch ist eine netzartige Trägerstruktur der Mattenware gegeben, wobei die Enge des Netzes und somit die Steifigkeit und die Eigentragfähigkeit der Mattenware in Abhängigkeit von dem Mengenverhältnis zwischen niedrig- und hochschmelzenden Anteilen und in Abhängigkeit von der Dauer der Wärmebeaufschlagung steht. Es wird hierbei bevorzugt, die aufgeschmolzenen Bereiche nur an der Oberfläche liegend anzuordnen. Dies bedeutet, daß die an der Oberfläche der Mattenware angeschmolzenen Bereiche einen Zusammenhalt der Faseranteile erzielen und somit eine stabilisierende "Außenhaut" bilden. Die hochschmelzenden Anteile und die durch die Wärmeeinwirkung nicht angeschmolzenen niedrigschmelzenden Anteile haften einerseits durch ihre Wirrlage aneinander und andererseits durch ein Verschmelzen an den aufgeschmolzenen Bereichen mit den niedrigschmelzenden Anteilen. In einer bevorzugten Ausgestaltung ist vorgesehen, daß die aufgeschmolzenenen Bereiche an der Oberfläche liegend einseitig angeordnet sind. Die Mattenware weist somit lediglich an einer Seite eine stabilisierende "Außenhaut" auf. Als besonders vorteilhaft erweist es sich auch, daß die als Vlies hergestellte Mattenware leitfähig eingestellt ist, beispielsweise durch Anteile an Kohlenstoff-Fasern oder metallbedampften, leitfähigen Fasern (letztere wiederum bevorzugt auf Basis Polyamid).

Gegenstand der Erfindung ist auch ein Verfahren zur Herstellung einer auf Basis eines Vlieses hergestellten Mattenware, beispielsweise einer Mattenware der zuvor beschriebenen Ausführungsform. In diesem Zusammenhang ist darauf abgestellt, daß ein überwiegend aus Kunststoff-Fasern bestehender Teppichboden, welcher vorzugsweise aus einem Polmaterial auf Basis von vorzugsweise Polyamid 6.6, vorzugsweise aus einem Trägermaterial aus Polypropylen-Vlies oder Polypropylen-Bändchen-Gewebe, weiter vorzugsweise aus einem Vorstrich aus Styrol-Butadien, Ethylenvinylacetat, Styrol-Acrylat oder dergleichen, weiter vorzugsweise aus einem Kaschierkleber auf Basis von Polyolefinen wie beispielsweise Polyethylen und Polypropylen und weiter vorzugsweise aus einer Rückenschicht auf Basis von Polyolefinen, vorzugsweise aus Polypropylen oder dergleichen besteht, zu faserigen Bestandteilen aufgerissen wird, hieraus ein, gegebenenfalls vernadeltes, Vlies gelegt wird und dieses Vlies zumindest oberflächig mit Wärme beaufschlagt wird, derart, daß die niedrigschmelzenden thermoplastischen Anteile aufschmelzen. Dazu ist eine Wärmeeinwirkung erforderlich, welche die polyolefinischen Bestandteile, nicht jedoch die faserigen Anteile auf Basis von insbesondere Polyamid aufschmilzt. Beispeilsweise besitzt Polyamid einen Schmelzpunkt von 220°C, die eingesetzten Polyolefine erweichen und schmelzen dagegen bereits bei 120-170°C. Hierdurch werden die an der Oberfläche des Vlieses angeordneten niedrigschmelzenden Faseranteile aufgeschmolzen, wodurch eine punktartige Verklebung der in Wirrlage angeordneten Bestandteile an der Oberfläche des Vlieses erzielt wird. Die aufgeschmolzenen Bereiche können, wie bereits beschrieben, inselartig oder inselartig vernetzt angeordnet sein. Um eine verbesserte Haftung der Bestandteile untereinander zu erzielen, wird bevorzugt, daß die Mattenware nach dem Aufschmelzen verdichtet wird. Hierdurch wird auch eine erhöhte Stabilität der Mattenware erzielt. Vorteilhaft ist es, die Mattenware nach dem Aufschmelzen zwischen Preß-Kühlwalzen zu komprimieren. Schließlich ist vorgesehen, daß das Vlies auf eine Trägerbahn gelegt wird, die jedenfalls bis zum erfolgten Aufschmelzen von niedrigschmelzenden thermoplastischen Anteilen mitläuft. Hierdurch ist eine Handhabbarkeit erzielt trotz eines lediglich durch die Wirrlage der einzelnen Bestandteile gegebenen Zusammenhaltes der Faseranteile vor der Wärmeeinwirkung.

Darüber hinaus ist Gegenstand der Erfindung ein Teppichboden, insbesondere mit einer Florschicht aus Polfäden, einer Trägerschicht, die aus Faser- oder Bändchenmaterial aus Polyolefinen oder Polyester besteht, und einer Rückenbeschichtung, wobei die Polfäden gegebenenfalls über die Rückenbeschichtung mit der Trägerschicht fest verbunden sind und aus einem vergleichsweise hochtemperaturbeständigen Kunststoff, insbesondere Polyamid 6 oder 6.6 bestehen. Hierbei ist darauf abgestellt, daß eine Zwischenschicht aus einer Mattenware besteht, wobei die Mattenware überwiegend aus Kunststoff bestehende faserige Bestandteile, die zum Teil thermoplastisch und niedrigschmelzend und zum Teil höherschmelzend sind, aufweist, wobei ein Zusammenhalt durch Anschmelzen der niedrigschmelzenden thermoplastischen Faseranteile erzielt ist, vorzugsweise hergestellt in einem Verfahren, bei welchem ein überwiegend aus Kunststoff-Fasern bestehender Teppichboden zu faserigen Bestandteilen aufgerissen wird, hieraus ein gegebenenfalls vernadeltes Vlies gelegt wird und dieses Vlies zumindest oberflächig mit Wärme beaufschlagt wird, derart, daß niedrigschmelzende thermoplastische Anteile aufschmelzen. Die in den vorherigen Ausführungsformen beschriebene Mattenware kann einerseits als Unterlegmatte (Underlay) bei verspannten Teppichen eingesetzt werden oder auch als Zwischenschicht in einem Teppich verwendet werden. Hierbei kann vorgesehen sein, daß die Mattenware unterseitig durch eine Gewebeschicht abgedeckt ist. Schließlich kann vorteilhafterweise vorgesehen sein, daß die Mattenware mit einer Zwischenschicht kaschierverbunden ist, insbesondere durch Aufschmelzen der niedrigschmelzenden thermoplastischen Anteile. Hierbei kann so vorgegangen werden, daß das Anschmelzen der niedrigschmelzenden thermoplastischen Anteile des Vlieses sowohl den Zusammenhalt zwischen den faserigen Bestandteilen der Mattenware als auch die Haftung an eine Zwischenschicht bilden. Dies kann in einem Arbeitsgang geschehen, vorausgesetzt, daß die Bestandteile des mit der Mattenware zu versehenden Teppichs aus hochtemperaturbeständigen thermoplastischen Anteilen bestehen.

Nachstehend ist die Erfindung des weiteren anhand der beigefügten Zeichnung, die jedoch lediglich Ausführungsbeispiele darstellt, erläutert. Hierbei zeigt:
- Figur 1: eine schematische Darstellung einer auf Basis eines Vlieses hergestellten Mattenware in stark vergrößerter Draufsicht,
- Figur 2: den Schnitt gemäß der Linie II-II in Figur 1,
- Figur 3: eine stark vergrößerte Ausschnittsdarstellung der Figur 1 im Bereich von inselartig angeordneten aufgeschmolzenen Bereichen niedrigschmelzender thermoplastischer Faseranteile,
- Figur 4: eine schematische Darstellung einer Vorrichtung zur Herstellung einer auf Basis eines Vlieses hergestellten Mattenware und
- Figur 5: einen schematischen, teilweise aufgetrennt dargestellten Teppichboden, welcher mit einer aus einer Mattenware gemäß Figur 1 bestehenden Zwischenschicht versehen ist.

Dargestellt und beschrieben ist zunächst, mit Bezug zu Figur 1, eine auf Basis eines Vlieses 1 hergestellte Mattenware 2, welche überwiegend aus Kunststoff bestehene faserige Bestandteile 3 aufweist. Diese faserigen Bestandteile 3 sind ein Gemisch aus thermoplastisch niedrigschmelzenden Faseranteilen 4 und höherschmelzenden Faseranteilen 5. Die niedrigschmelzenden Faseranteile 4 bestehen beispielsweise aus Polyolefinen wie Polyethylen, Polypropylen oder dergleichen. Als hochtemperaturbeständige Faseranteile 5 werden bevorzugt solche aus Polyamid 6 oder Polyamid 6.6. verwendet. Die Faseranteile 4 und 5 sind in Wirrlage angeordnet, womit ein Zusammenhalt der Faseranteile 4 und 5 gegeben ist, welcher durch an der einen Oberfläche 2'der Mattenware 2 verteilt angeordnete Bereiche 7 von aufgeschmolzenen niedrigschmelzenden Faseranteilen 4 verstärkt ist. Wie insbesondere aus Figur 3 zu erkennen, sind die höherschmelzenden Polyamid-Fasern 5 untereinander verbunden durch die niedrigschmelzenden Faseranteile 4, die teilweise hüllenartig, wie bei dem Bezugszeichen 6 beispielsweise dargestellt, die Polyamid-Fasern 5 verkleben. Es sind auch größere Anhäufungen, wie durch das Bezugszeichen 8 erläutert, der thermoplastischen Anteile gegeben. Es ergeben sich Fasergruppen 8, die aufgrund längerer Polyamid-Fasern 5 mit anderen Fasergruppen 8' verbunden sind. Es ergeben sich weiter an der Oberfläche 2' der Mattenware 2 aufgeschmolzene Bereiche 9 in Form von Klebepunkten. Durch diese inselartig angeordneten Klebepunkte wird ein verbesserter Zusammenhalt der Faseranteile innerhalb der Mattenware 2 erzielt. Je nach Häufigkeit der niedrigschmelzenden Faseranteile 4 können diese Klebepunkte 9 auch netzartig ineinander übergehen. Es ist somit eine Trägerstruktur gegeben, wobei die aus aufgeschmolzenen niedrigschmelzenden Faseranteilen 4 bestehenden Klebepunkte 9 teilweise die höherschmelzenden Faseranteile 5 umschließen. Diese bilden wiederum durch die Wirrlage einen Zusammenhalt untereinander. Wie aus Figur 2 zu erkennen, sind lediglich die nahe der Oberfläche 2' angeordneten niedrigschmelzenden Faseranteile 4 zu Klebstoffpunkten 9 verschmolzen. Die niedrigschmelzenden Faseranteile 4, welche entfernt von der Oberfläche 2', d.h. mittig oder an der gegenüberliegenden Seite angeordnet sind, sind nicht angeschmolzen und fügen sich in die Wirrlage ein. Bedingt durch die inselartige oder inselartig vernetzte Verklebung der Faseranteile 4 und 5 und der Wirrlage der faserigen Anteile ist eine Flexibilität der Mattenware 2 gegeben.

Darüber hinaus weist die Mattenware 2 leitfähige Substanzen auf. Diese können beispielsweise aus Kohlenstoff-Fasern 26 oder aus metallbedampften leitfähigen Fasern (letztere wiederum bevorzugt auf Basis Polyamid) bestehen. In Figur 4 ist eine Vorrichtung 10 zur Herstellung einer auf Basis eines Vlieses 1 hergestellten Mattenware 2 gezeigt. Hierzu werden faserige Bestandteile 11, welche aus einem aufgerissenen, vorwiegend aus Kunststoff-Fasern bestehenden Teppichboden gewonnen werden, in einer ersten Vorrichtung 12 zu einem losen, lediglich durch die Wirrlage der einzelnen Faseranteile 4 und 5 zusammengehaltenen Vlies, beispielsweise mittels einer Schiebervorrichtung 13, geformt und auf eine Trägerbahn 14 in Form eines umlaufenden Endlosbandes gelegt. Das lediglich durch die Wirrlage der faserigen Bestandteile 3 geformte Vlies ist in der Figur 4 mit der Bezugsziffer 15 versehen. Das auf der Trägerbahn 14 aufliegende Vlies unterläuft nunmehr eine Aufschmelzvorrichtung 16, bei der die an der Oberfläche 2' der Mattenware 2 angeordneten niedrigschmelzenden Faseranteile 4 angeschmolzen werden und diese somit eine stabilisierende "Außenhaut" bilden. Im weiteren Verlauf des Transportes nach Unterlaufen der Aufschmelzvorrichtung 16 in Pfeilrichtung x wird die Mattenware von Preß-Kühlwalzen 18 beaufschlagt und verdichtet.

Figur 5 zeigt ein Beispiel der Verwendung einer derartig hergestellten Mattenware 2. Letztere dient hierbei als Zwischenschicht 19 eines Teppichbodens 20. Dieser Teppichboden 20, der in Figur 5 schematisch dargestellt ist, weist Polfäden 21, welche eine Florschicht bilden, aus Polyamid 6 oder Polyamid 6.6 auf. Diese Polfäden 21 sind in ein Trägermaterial 22 genadelt. Das Trägermaterial 22 kann ein Vlies oder Bändchengewebe aus Polypropylen sein. Eine erste Verfestigung der Polfäden 21 mit dem Trägermaterial 22 ist durch einen sogenannten Vorstrich 23 erreicht, der hier als Schicht übertrieben dick dargestellt ist. In der Realität ist die Vorstrichbeschichtung sehr dünn. Der Vorstrich besteht aus Copolymeren von z.B. Styrol-Acrylat, Styrol-Butadien, Ethylenvinylacetat und anderen. Das Trägermaterial 22 mit den darin - etwa aufgrund des Vorstriches 23 - vernadelten und verfestigten Polfäden 21 ist mittels einer Kaschierung 24, die hier auch aus Demonstrationsgründen als übertrieben dicke Schicht dargestellt ist, mit der als Zwischenschicht 19 ausgebildeten Mattenware 2 verbunden. Diese Verbindung kann jedoch auch durch Aufschmelzen der niedrigschmelzenden thermoplastischen Faseranteile 4 der Mattenware 2 erfolgen. Unterseitig ist die Mattenware durch eine Gewebeschicht 25 abgedeckt. Letztere kann beispielsweise ein Gewebe auf Basis Polypropylen sein.

Die gezeigte und beschriebene Mattenware 2 kann jedoch auch als eigenständiges Produkt im Sinne einer Unterlegmatte (Underlay) bei verspannten Teppichen eingesetzt werden.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich.

## Patentansprüche

1. Mattenware auf Basis eines Vlieses, das aus Kunststoff bestehende faserige Bestandteile aufweist, die zum Teil thermoplastisch und niedrigschmelzend und zum Teil höherschmelzend sind, dadurch gekennzeichnet, daß durch Anschmelzen der thermoplastischen Bestandteile Fasern (5) höheren Schmelzpunktes zu Fasergruppen (8,8') verklebt sind, wobei die Fasergruppen (8,8') durch längere Fasern (5) verbunden sind.

2. Mattenware nach Anspruch 1, dadurch gekennzeichnet, daß die aufgeschmolzenen Bereiche (9) inselartig angeordnet sind.

3. Mattenware nach einem oder mehreren der vorhergehenden Ansprüche, dadurch gekennzeichnet, daß die aufgeschmolzenen Bereiche (9) inselartig vernetzt angeordnet sind.

4. Mattenware nach einem oder mehreren der vorhergehenden Ansprüche, dadurch gekennzeichnet, daß die aufgeschmolzenen Bereiche (9) an der Oberfläche (2') liegend angeordnet sind.

5. Mattenware nach einem oder mehreren der vorhergehenden Ansprüche, dadurch gekennzeichnet, daß die aufgeschmolzenen Bereiche (9) an der Oberfläche (2') liegend einseitig angeordnet sind.

6. Mattenware nach einem oder mehreren der vorhergehenden Ansprüche, dadurch gekennzeichnet, daß das Vlies (1) leitfähig eingestellt ist, beispielsweise durch Anteile an Kohlenstoff-Fasern (26) oder metallbedampften Fasern.

7. Verfahren zur Herstellung einer Mattenware insbesondere nach Anspruch 1, dadurch gekennzeichnet, daß ein überwiegend aus Kunststoff-Fasern bestehender, thermoplastische und niedrigschmelzende und zum Teil höherschmelzende Bestandteile aufweisender Teppichboden zu faserigen Bestandteilen (11) aufgerissen wird, hieraus ein, gegebenenfalls vernadeltes Vlies (15) gelegt wird, daß zumindest eine Oberfläche (2') des Vlieses (15) mit Wärme beaufschlagt wird derart, daß niedrigschmelzende thermoplastische Anteile durch Aufschmelzen Fasern (15) höheren Schmelzpunktes zu Fasergruppen (8,8') verkleben, wobei die Fasergruppen (8,8') durch längeren Fasern (5) verbunden sind.

8. Verfahren nach Anspruch 7, dadurch gekennzeichnet, daß ein überwiegend aus Kunststoff-Fasern bestehender Teppichboden mit einem Polmaterial auf Basis von Polyamid 6 oder Polyamid 6.6, mit einem Trägermaterial aus einem Polypropylen-Vlies oder Polypropylen-Bändchen-Gewebe, mit einem Vorstrich aus Copolymeren auf Basis von Ethylenvinylacetat, Styrol-Butadien oder Styrol-Acrylat, mit einem Kaschierkleber und mit einer Rückenschicht auf Basis von Polyolefinen wie Polypropylen oder dergleichen aufgerissen wird und durch die Wärmebeaufschlagung des hieraus gelegten Vlieses die niedrigschmelzenden thermoplastischen Anteile aufgeschmolzen werden.

9. Verfahren zur Herstellung einer Mattenware (2), nach Anspruch 7 oder 8, dadurch gekennzeichnet, daß die Mattenware (2) nach dem Aufschmelzen verdichtet wird.

10. Verfahren zur Herstellung einer Mattenware (2) nach einem oder mehreren der Ansprüche 7 bis 9, dadurch gekennzeichnet, daß die Mattenware (2) nach dem Aufschmelzen durch Preß-Kühlwalzen (18) komprimiert wird.

11. Verfahren zur Herstellung einer Mattenware (2) nach einem oder mehreren der Ansprüche 7 bis 10, dadurch gekennzeichnet, daß das Vlies (1) auf eine Trägerbahn (14) gelegt wird, die jedenfalls bis zum erfolgten Aufschmelzen von niedrigschmelzenden thermoplastischen Anteilen (4) mitläuft.

12. Teppichboden (20) mit einer eine Florschicht ausbildenden Polfäden (21), mit einer Trägerschicht (22) und einer Rückenbeschichtung, wobei die Polfäden (21) gegebenenfalls über die Rückenbeschichtung mit der Trägerschicht (22) fest verbunden sind, gekennzeichnet durch eine Zwischenschicht (19) aus einer Mattenware (2) nach den Ansprüchen 1 - 13, insbesondere hergestellt nach einem Verfahren gemäß den Ansprüchen 7 - 11.

13. Teppichboden nach Anspruch 12, dadurch gekennzeichnet, daß die Mattenware (2) unterseitig durch eine Gewebeschicht (25) abgedeckt ist.

14. Teppichboden nach einem oder mehreren der Ansprüche 12 - 13, dadurch gekennzeichnet, daß die Mattenware (2) durch Aufschmelzen ihrer niedrigschmelzenden, thermoplastischen Anteile (4) mit der Gewebeschicht (25) und/oder der Rückenbeschichtung bzw. der Trägerschicht (22) kaschierverbunden ist.

## Claims

1. Mat product based on a bonded-fibre fabric which has fibrous constituents consisting of plastic, some of which are thermoplastic and have low melting point and some of which have higher melting point, characterised in that fibres (5) of higher melting point are adhered to form fibre groups (8, 8') by partial melting of the thermoplastic constituents, wherein the fibre groups (8, 8') are joined by longer fibres (5).

2. Mat product according to claim 1, characterised in that the molten regions (9) are arranged like islands.

3. Mat product according to one or more of the preceding claims, characterised in that the molten regions (9) are arranged to be cross-linked like islands.

4. Mat product according to one or more of the preceding claims, characterised in that the molten regions (9) are arranged to lie on the surface (2').

5. Mat product according to one or more of the preceding claims, characterised in that the molten regions (9) are arranged to lie on one side of the surface (2').

6. Mat product according to one or more of the preceding claims, characterised in that the bonded-fibre fabric (1) is made to be conductive, for example by portions of carbon fibres (26) or metal-coated fibres.

7. Process for producing a mat product, particularly according to claim 1, characterised in that carpeting consisting predominantly of plastic fibres, having thermoplastic and low melting point constituents and some higher melting point constituents is torn apart to form fibrous constituents (11), from which an optionally needled bonded-fibre fabric (15) is laid, in that at least one surface (2') of the bonded-fibre fabric (15) is exposed to heat such that low melting point, thermoplastic portions adhere by melting fibres (15) of higher melting point to form fibre groups (8, 8'), wherein the fibre groups (8, 8') are joined by longer fibres (5).

8. Process according to claim 7, characterised in that carpeting consisting predominantly of plastic fibres having a polar material based on polyamide 6 or polyamide 6.6, having a support material of a polypropylene bonded-fibre fabric or polypropylene tape fabric, having a primary coating of copolymers based on ethylene vinyl acetate, styrene-butadiene or styrene-acrylate, having a laminating adhesive and having a backing layer based on polyolefins, such as polypropylene or the like, is torn apart and the low melting point, thermoplastic portions are melted by heat exposure of the bonded-fibre fabric laid therefrom.

9. Process for producing a mat product (2) according to claim 7 or 8, characterised in that the mat product (2) is compacted after melting.

10. Process for producing a mat product (2) according to one or more of claims 7 to 9, characterised in that the mat product (2) is compressed after melting by pressing cooling rollers (18).

11. Process for producing a mat product (2) according to one or more of claims 7 to 10, characterised in that the bonded-fibre fabric (1) is laid on a support web (14) which runs with it at least until melting of low melting point, thermoplastic portions (4) is completed.

12. Carpeting (20) having polar threads (21) forming a pile layer, having a support layer (22) and a backing coating, wherein the polar threads (21) are firmly joined to the support layer optionally via the backing coating, characterised by an intermediate layer (19) of a mat product (2) according to claims 1 - 13, produced particularly by a process according to claims 7 - 11.

13. Carpeting according to claim 12, characterised in that the mat product (2) is covered on the under side by a fabric layer (25).

14. Carpeting according to one or more of claims 12 - 13, characterised in that the mat product (2) is bonded to the fabric layer (25) and/or the backing coating or the support layer (22) by melting its low melting point, thermoplastic portions (4).

## Revendications

1. Mat à base d'un non-tissé, présentant des constituants fibreux composés de matière synthétique qui pour partie sont thermoplastiques et à bas point de fusion et pour partie présentent un point de fusion plus élevé, caractérisé en ce que par fusion partielle des constituants thermoplastiques, les fibres (5) à point de fusion plus élevé sont collées aux groupes de fibres (8,8'), les groupes de fibres (8,8') étant reliés entre eux par des fibres plus longues (5).

2. Mat selon la revendication 1, caractérisé en ce que les domaines partiellement fondus (9) sont disposés en îlots.

3. Mat selon l'une ou plusieurs des revendications précédentes, caractérisé en ce que les domaines partiellement fondus (9) sont disposés en réseau d'îlots.

4. Mat selon l'une ou plusieurs des revendications précédentes, caractérisé en ce que les domaines partiellement fondus (9) sont disposés à la surface (2').

5. Mat selon l'une ou plusieurs des revendications précédentes, caractérisé en ce que les domaines partiellement fondus (9) sont disposés à la surface (2') d'un coté.

6. Mat selon l'une ou plusieurs des revendications précédentes, caractérisé en ce que le non-tissé (1) est réalisé de façon à être conducteur, par exemple par des fractions en fibres de carbone (26) ou en fibres métallisées.

7. Procédé de fabrication d'un mat en particulier selon la revendication 1, caractérisé en ce qu'une moquette composée majoritairement des fibres en matière synthétique présentant des constituants thermoplastiques à bas point de fusion et pour partie des constituants à point de fusion plus élevé est déchiquetée en ses constituants fibreux (11), qui sont disposés en un non-tissé (15), le cas échéant aiguilleté, en ce que au moins une surface (2') du non-tissé (15) est soumisc à l'action de la chaleur de telle façon que les fractions thermoplastiques à bas point de fusion collent par fusion partielle des fibres (15) à point de fusion plus élevé en groupes de fibres (8,8'), les groupes de fibres (8,8') étant reliés par des fibres plus longues (5).

8. Procédé selon la revendication 7, caractérisé en ce qu'une moquette. composée majoritairement de fibres en matière synthétique avec un matériau de poil ou de dessus à base de polyamide 6 ou polyamide 6.6, avec un matériau de support en non-tissé de polypropylène ou en textile de ruban en polypropylène, avec une précouche en copolymères à base d'éthylène-vinylacétate, de styrène-butadiène ou de styrène-acrylate, avec un adhésif de stratification et avec une couche d'envers à base de polyoléfines telles que le polypropylène ou similaires, est déchiquetée et en ce que les fractions thermoplastiques à bas point de fusion du non-tissé obtenu sont partiellement fondues par action de la chaleur.

9. Procédé de fabrication d'un mat (2) selon la revendication 7 ou 8, caractérisé en ce que le mat est compacté après la fusion partielle.

10. Procédé de fabrication d'un mat (2) selon l'une ou plusieurs des revendications 7 à 9, caractérisé en ce que le mat (2) est comprimé après la fusion partielle par des cylindres de pressage réfrigérés (18).

11. Procédé de fabrication d'un mat (2) selon l'une ou plusieurs des revendications 7 à 10, caractérisé en ce que le non-tissé (11) est posé sur une bande de support (14) qui se déplace avec le non-tissé au moins jusqu'à la réalisation de la fusion partielle des fractions thermoplastiques à bas point de fusion (4).

12. Moquette (20) avec des fils de poil (20) formant une couche de velours, avec une couche de support (22) et une enduction d'envers, les fils de poil (21) étant solidement attachés à la couche de support (22). le cas échéant par l'intermédiaire de l'enduction d'envers, caractérisée par une couche intermédiaire (19) d'un mat (2) selon les revendications 1 à 11, en particulier fabriqué selon un procédé selon les revendications 7 à 11.

13. Moquette (20) selon la revendication 12, caractérisée en ce que le mat (2) est recouvert sur sa face inférieure par une couche tissée (25).

14. Moquette (20) selon l'une ou plusieurs des revendications 12 à 13, caractérisée en ce que le mat (2) est relié par stratification, par fusion partielle de ses fractions thermoplastiques à bas point de fusion (4) avec la couche tissée (25) et/ou l'enduction d'envers ou la couche de support (22).
